# EUROPÄISCHE PATENTSCHRIFT

(11) **EP 0 276 215 B1**
(45) Veröffentlichungstag und Bekanntmachung des Hinweises auf die Patenterteilung: **18.07.1990**
(21) Anmeldenummer: 86905719.0
(22) Anmeldetag: 18.09.1986
(51) Int. Cl.: C22B 11/08, C22B 11/00

(54) **VERFAHREN ZUR GEWINNUNG VON EDELMETALLEN AUS ERZKONZENTRATEN**
PROCESS FOR EXTRACTING PRECIOUS METALS FROM ORE CONCENTRATES
PROCEDE D'EXTRACTION DE METAUX PRECIEUX A PARTIR DE CONCENTRES DE MINERAI

(30) Priorität: 23.09.1985 DE 3534224
(43) Veröffentlichungstag der Anmeldung: 03.08.1988
(73) Patentinhaber: GOCK, Eberhard, D-1000 Berlin 19 (DE); ASIAM, Elias, Kumasi (GH)
(72) Erfinder: GOCK, Eberhard, D-1000 Berlin 19 (DE); ASIAM, Elias, Kumasi (GH)
(74) Vertreter: Maikowski, Michael, Dipl.-Ing. Dr.
(86) Internationale Anmeldenummer: DE8600383
(87) Internationale Veröffentlichungsnummer: WO8701733

(56) Entgegenhaltungen:
- EP-A- 119 685
- EP-A- 134 435
- FR-A- 1 058 809
- FR-A- 2 183 959
- FR-A- 2 488 284
- US-A- 1 004 001
- US-A- 1 818 846
- US-A- 2 777 764
- US-A- 4 259 107
- US-A- 4 578 163
- West Miner, March 1983 "Gold recovery from arsenopyrite by the arseno process", p.21, see p. 21 (cited in the application)
- H. Hähne: "Beitrag zur Drucklaugung von Eisensulfiden", 1964 Dissertation, TechnischeUniversität, Berlin(DE),(cited in the application)
- The Metallurgical Society of AIME, vol. 23, 03.03.1971 N.Y. (USA) R.J. Scheiner et al.: "Processing refractory carbonaceous ores for gold recovery", pp 37-40, see p. 38
- Erzmetall, vol.25, issue 9, 1972, Dr. Riederer-Verlag GmbH, Stuttgart (DE) J. Gerlach et al.: Der Einfluss des Gitteraufbaus von Metallverbindungen auf ihre Langbarkeit", pp 448-453, see p. 450 (cited in the application).

## Beschreibung

Die Erfindung betrifft ein naßchemisches Verfahren zur Gewinnung von Gold und Silber durch den direkten oxidierenden, schwefelsauren Aufschluß kohlenstoffhaltiger, pyritfreier oder pyrithaltiger Erzkonzentrate, insbesondere Arsenopyritkonzentrate (FeAsS2) mit silikatischer Gangart bzw. silikatischer und pyritischer Gangart, wobei Arsen und Eisen fast vollständig in Lösung überführt und die Edelmetalle fast quantitativ zusammen mit dem Kohlenstoff der kohlenstoffhaltigen Substanzen im silikatischen Rückstand angereichert werden. Nach Entkarbonisieren des Rückstandes lassen sich Gold und Silber durch Cyanidlaugung fast ohne Adsorptionsverluste und anschließende Ausfällung gewinnen.

Zur Gewinnung von Gold und Silber aus Arsenopyriten werden diese üblicherweise durch Flotation angereichert. Als Gangart enthalten die Arsenopyritkonzentrate grundsätzlich Silikate und in Abhängigkeit vom Lagerstättentyp Pyrite und kohlenstoffhaltige Substanzen wie z.B. Graphit. Da der heute ausnahmslos nachfolgende Röstprozeß zur Verbrennung des Sulfidschwefels in Gegenwart kohlenstoffhaltiger Substanzen thermisch nicht beherrschbar ist, wird versucht, durch Drücken der kohlenstoffhaltigen Substanzen bei der Flotation kohlenstofffreie Arsenopyritkonzentrate zu erzeugen. Dieses gelingt nur partiell und scheidet bei kohlenstoffhaltigen Substanzen, die Edelmetalle adsorbiert enthalten, aus.

Das Abrösten von Arsenopyritkonzentraten erfolgt im Temperaturbereich zwischen 500° und 800°C. Um den Arsengehalt der Gase als As₂0₃ abscheiden zu können, müssen Arsen und Arsensulfide in der Gasphase vollständig oxidiert werden, Dazu ist in der Röstzone ein niedriger Sauerstoffdruck und hoher S02-Partialdruck erforderlich. Zu hoher Sauerstoffpartialdruck schafft die Voraussetzungen zur Bildung von Metallarsenaten. Der Bruttoreaktionsablauf der Röstung von Arsenopyrit entspricht der nachfolgenden Gleichung:

Die Nachteile dieses Verfahrens sind vielfältig. Zum einen bedeuten die nicht vermeidbaren SO - und As O - Emissionen eine unverantwortliche Umweltbelastung, zum anderen betragen die Goldverlust durch Staubaustrag in Abhängigkeit von der Rösttemperatur mehr als 30%; bei 802 C ist mit einem Goldverlust von 33,7% zu rechnen (s.a. Ullmanns Enzyklopädie der Technischen Chemie, Verlag Chemie, Weinheim/Bergstr., 1974). Weitere Edelmetallverluste ergeben sich bei der anschließenden Cyanidlaugung bei,unvollkommener Abröstung durch Arsen- bzw. Eisenarsenatüberzüge sowie durch Einschlüsse bei der Sinterung des anfallenden Hämatits (Fe₂0₃).

Es fehlt daher nicht an Versuchen, den pyrometallurgischen Verfahrensschritt der Abröstung von Arsenopyritkonzentraten durch eine naßchemische Prozeßtechnik zu ersetzen.

Ein Vorschlag ist die oxidierende Drucklaugung von Arsenopyriten im Autoklaven mit NaOH bei 100°C und einem Sauerstoffpartialdruck von 10 bar. Dabie wird Arsen in wasserlösliches Na₃As0₄ überführt und der Sulfidschwefel bis zum Sulfat oxidiert. Den Laugerückstand bilden im wesentlichen Fe₂0₃ und die Edelmetalle (Pawlek, F., Metallhüttenkunde, Verlag Walter der Gruyter, Berlin, New York, 1983, S. 639).

Der Nachteil dieses Verfahrens ist, daß die silikatische Gangart weitgehend mit aufgelöst wird, wodurch bei der Trennung fest/flüssig durch Gelbildungen erhebliche Filtrationsprobleme entstehen. Weiterhin besitzt das im wesentlichen amorph anfallende Fe₂0₃ eine sehr gutes Löseverhalten, so daß bei der anschließend vorgesehenen Lösung der Edelmetalle mit CI₂ Gas mit hohen Reagenzkosten zu rechnen ist.

Der oxidierende saure Druckaufschluß von Arsenopyriten ist bei den für den basischen Aufschluß genannten Bedingungen grundsätzlich nicht möglich. Zum einen ist die Reaktionsgeschwindigkeit der Auflösung zu gering, zum anderen bewirken wiederum zu lange Reaktionsdauern Hydrolyseerscheinungen unter Bildung von schwerlöslichen Arsenaten und basischen Sulfaten, die die Extraktion des Edelmetallgehaltes mit Cyanidlaugung, insbesondere in Gegenwart kohlenstoffhaltiger Substanzen durch Adsorption unmöglich machen. (Gerlach, J., u. a.: Einfluß des Gitteraufbaues von Metallverhindungen auf ihre Laugbarkeit, Erzmetall, 1972, S. 450).

Nach einem neuen Verfahrenskonzept der Stearns Catalytic Ltd. and Arseno Processing Ltd. (Gold recovery from arsenopyrite by the Arseno process, Western Miner, March 1983, S. 21) ist oder oxidierende sauer Druckaufschluß von pyritfreien Arsenopyritkonzentraten auch bei Temperaturen von 100°C möglich, wenn der Aufschluß in Gegenwart eines Katalysators erfolgt. Als weitere Reaktionsbedingungen werden Sauerstoffdruck von 7 bar und eine Reaktionsdauer von 15 Minuten angegeben.

Obgleich eingeräumt werden muß, daß dieses Verfahrenskonzept den gegenwärtig besten Vorschlag zur Aufarbeitung goldhaltiger pyritfreier Arsenopyritkonzentrate darstellt, weist er doch folgende Nachteile auf:
1. Der Prozeß ist abhängig von Einsatz eines Katalysators, der nicht regenerierbar ist.
2. Die Oxidation des Sulfidschwefels erfolgt uner den angegebenen Reaktionsbedingungen nur bis zum Elementarschwefel, der zwangsläufig bei der Trennung fest/flüssig in das silikatische Goldkonzentrat gerät. Bei der anschließenden oxidierenden Cyanidlaugung im basischen Milieu reagiert der Schwefel mit dem Sauerstoff unter Bildung von Thiosulfat, Polysulfat, Sulfat und Sulfit. Weniger als 0,05 ppm Sulfidschwefel (S²) setzen jedoch bereits die Goldausbeute bei der Cyanidlaugung gravierend herab (Adamson, R. 1., Gold Metallurgy in South Africa, Cape + transvaal Printers Ltd., 1972).
3. Kohlenstoffhaltige Anteile konzentrieren sich im goldhaltigen silikatischen Rückstand. Es wird angegeben, das diese Anteile während des Prozesses passiviert werden, so daß bei der nachfolgenden Cyanidlaugung mit Goldverlusten durch Adsorption nicht zu rechnen ist. Mit einer Passivierung des Kohlenstoffs ist jedoch der in den Kohlenstoffpartikeln eingeschlossene Edelmetallanteil bei der nachfolgenden Cyanidlaugung nicht mehr gewinnbar, so daß entsprechende Ausbringungsverluste entstehen.
4. Die Einhaltung der genannten Reaktionsbedingungen (100 C, 7 bar, 15 min) ist nur bei Abwesenheit von Pyrit möglich; bei 100°C und 8 bar 0₂-Druck lassen sich nach einer Laugedauer von 15 min maximal 20% des vorlaufenden Pyrits auflösen (Hähne; H.: Beitrag zur Drucklaugung von Eisensulfiden, Diss, TU Berlin, 1964). Die Abtrennung von Pyrit aus Arsenopyritkonzentrat setzt eine zusätzliche Prozeßstufe (Flotation) voraus. Dieser Weg ist aber nur möglch, wenn es sich um goldfreie Pyrite handelt; dies ist in den meisten Fällen nicht gegeben.
5. Silber befindet sich sowohl im goldhaltigen Rückstand als auch in der Arsen-Eisen-Lösung; die gelöste Anteil ist derzeit nicht gewinnbar und stellt damit einen empfindlichen Verlust dar.

Aufgabe der Erfindung ist es, eine naßchemisches Verfahren zur Gewinnung von Gold und Silber sowie eines hochgold- und hochsilberhaltigen, eisen-, arsen- und kohlenstofffreien silikatischen Konzentrates aus pyritfreien Erzkonzentraten, insbesondere aus Arsenopyritkonzentraten oder aus ^{p}yrithaltigen Erzkonzentraten, insbesondere aus Arsenopyritkonzentraten, die neben Silikaten kohlenstoffhaltige Substanzen enthalten können, zur Verfügung zu stellen, das eine fast quantitative Gold- und Silberausbeute bzw. die Herstellung eines hochgold und hochsilberhaltigen, eisen-, arsen- und kohlenstofffreien silikatischen Konzentrates bei möglichst wirtschaftlichen Verfahrensbedingungen und unter weitgehender Vermeidung einer Umweltbelastung ermöglicht.

Die Patentansprüche 1 bis 4 enthalten die Lösung dieser Aufgabe. Danach werden die Erzkonzentrate nach einer mechano-chemischen Behandlung mit überwiegend stoßender Beanspruchung mit einem Energieaufwand von 50-500 kWh/t Erzkonzentrat mit bzw. ohne Schwefelsäure bei einer Reaktionsdauer von 15 minuten bis 6 Stunden und Temperaturren von 50°-150°C in Gegenwart von Sauerstoff mit einem Partialdruck von 0,2-20 bar oxidierend in einer Stufe aufgeschlossen, wobei der Arsen- und Eisenanteil fast vollständig in Lösung überführt wird, während sich Gold, Silber und kohlenstoffhaltige Substanzen fast vollständig im silikatischen Rückstand, der bei Temperaturen von 400°-1000°C dekarbonisiert wird, anreichern. Aus diesem Entkarbonisierten Konzentrat können Gold und Silber in bekannter Weise durch Cyanidlaugung und anschließende Fällung gewonnen werden. Die Cyanidlaugung kann in 3-10 Stunden durchgeführt werden.

Entgegen der Lehrmeinung ist ein direkter Schwefelsaurer Aufschluß edelmetallhaltiger Arsenopyritkonzentrate, die nehen silikatischer Gangart insbesondere kohlenstoffhaltige Substanzen enthalten, in Gegenwart von Sauerstoff in einer Stufe auch bei den Angegebenen Temperaturen möglich, wenn die Erzkonzentrate mechano-chemisch mit überwiegend stoßender Beanspruchung vorbehandelt werden. Durch die mechano-chemische Vorbehandlung mit überwiegend stoßender Beanspruchung erfolgt eine Symmetrieumwandlung des üblicherweise triklinen Arsenopyrits nach monoklin und der kohlenstoffhaltige Anteil erfährt eine Herabsetzung seines Flammpunktes. Die beim Aufschluß entstehenden stabilen Sulfatlösungen enthalten das vorlaufende Arsen und Eisen, während sich gold und Silber fast quantitativ mit der silikatischen Gangart und den kohlenstoffhaltigen Substanzen im Rückstand befinden. Aufgrund der Aktivierung laßt sich der kohlenstoffhaltige Anteil des edelmetallhaltigen Rückstandes bereits bei Temperaturen, die weit den bei kohlenstoffhaltigen Substanzen üblichen Flammpunkten liegen, vollständig entkarbonisieren, so daß bei der nachfolgenden Cyanidlaugung Edelmetallverluste durch Adsorption weitgehend ausgeschlossen sind. Es wurde weiterhin gefunden, daß edelmetallhaltige Arsenopyritkonzentrate, die neben silikatischer und kohlenstoffhaltiger Gangart als Begleitmineral Pyrit enthalten, in Gegenwart von Sauerstoff ebenfalls in einer Stufe aufgeschlossen werden können, wenn eine mechano-chemische vorbehandlung mit überwiegend stoßender Beanspruchung erfolgt. Dabei erleidet Pyrit in gleicher Weise wie der Arsenopyrit Strukturumwandlungen, die durch eine Schwefeldefizit des Kristallgitters gekennzeichnet sind. Die Reaktionsbedingungen für den oxidierenden Aufschluß von pyrithaltigen Arsenopyritkonzentraten werden in diesem Fall von der Reaktionsfähigkeit des Pyrits bestimmt. Im Gegensatz zu der aus wissenschaftlichen Untersuchungen zum vollständigen oxidierenden sauren Druckaufschluß von Pyrit bekannten minimal erforderlichen Rekationstemperatur von 140°C (Hähne, H., s. o.) kann ein vollständiger Aufschluß des Pyritanteils in Arsenopyritkonzentraten bereits bei Temperaturen von 110°C ohne zusatz von Schwefelsäure erfolgen. In den silikatischen Rückständen befinden sich auch unter diesen Bedingungen das vorlaufende Gold und Silber fast quantitativ.

Demgemäß ist auch die Gewinnung von Gold und Silber aus Pyriten Gegenstand dieser Erfindung.

Eine erfindungswesentlicher Verfahrensschritt ist die mechano-chemische Vorbehandlung mit überwiegend stoßender Beanspruchung, bei der durch Stoßbeanspruchung bei den Arsenopyritkonzentraten über die durch den Zerkleinerungseffekt bedingte Oberflächenvergrößerung hinaus Symmetrieumwandlungen und instabile Zwischenzustände durch Gitterstörungen und Gitterleerstellen, letztere als Folge der Dissoziation eines geringen Schwefelanteils, erzeugt werden. Diese Strukturveränderungen und -umorientierungen führen zu Veränderungen der thermodynamischen Voraussetzungen und rufen neben Suszeptibilitäts- und Leitfähigkeitsänderungen eine so starke Erhöhung der Reaktionsfähigkeit bei Arsenopyritkonzentraten jeder Zusammensetzung hervor, daß zum einen eine fast vollständige Auflösung des Arsen- und Eisenanteils in Gegenwart von Sauerstoff bereits bei Temperaturen von 60°C möglich ist und der edelmetallhaltige silikatische Rückstand bei Temperaturen von 500°C entkarbonisiert werden kann, so daß bei der nachfolgenden Cyanidlaugung eine fast quantitative Gewinnung von Gold und Silber garantiert ist.

Als mechano-chemisches Vorbehandlungsverfahren zur Erzeugung von Strukturveränderungen ist die Schwingmahlung aufgrund ihrer überwiegend stoßenden Beanspruchung bei Beschleunigungen bis zu 15 g und Punkttemperaturen größer als 800°C besonders geignet. Bei 800°C erfahren Arsenopyrite eine weitgehende Strukturumwandlung von der triklinen zur monoklinen Symmetrie. Die Begleitminerale Pyrit, Quarz und Kohlenstoff werden durch Gitterstörungen bzw. Gitterleerstellen in aktive instabile Zwischenzustände versetzt. Dieser für das Löseverhalten von Arsenopyritkonzentraten erfindungswesentliche Effekt der mechano-chemischen Strukturumwandlung läßt sich durch Röntgenfeinstrukturen reproduzierbar nachweisen. Schwingmühlen sind entsprechend als physikalischchemische Reaktoren aufzufassen (Gock, E.: Maßnahmen zur Verringerung des Energiebedarfs bei der Schwingmahlung, Aufbereitungstechnik, 1979, S. 343-347). Als besonders vorteilhaft bei dem erfindungsgemäßen Verfahren hat sich ein Energieaufwand für die Schwingmahlung von 100-200 kWh/t Erzkonzentrat herausgestellt.

Bei herkömmlichen Mühlen, bei denen die stoßende Beanspruchung neben der reibenden Beanspruchung nur eine untergeordnete Rolle spielt, reicht die Beanspruchungsenergie für die Erzeugung von Strukturveränderungen regelmäßig nicht aus, um einen vollständigen Aufschluß von Arsenopyritkonzentraten unter diesen Bedingungen zu erreichen.

Im Rahmen des erfindungsgemäßen Verfahrens ist von entscheidender Bedeutung, daß der Flammpunkt des Kohlenstoffs im silikatischen Rückstand herabgesetzt wird.

Der durch Schwingmahlung erzielte Effekt der mechanochemischen Strukturumwandlung von Arsenopyritkonzentraten ist abhängig von der Konzentration der Mineralbestandteile, von den Betriebsbedingungen der Mühle sowie von der Dauer der Mahlung und damit dem Energieaufwand pro Tonne Konzentrat. Läßt sich verfahrenstechnisch eine längere Aufschlußdauer vertreten, ist eine kürzere Mahldauer ausreichend. Im Hinblick auf das volumen des Aufschlußreaktors ist es jedoch vorteilhaft, die Reaktionsdauer gering zu halten. Als besonders vorteilhaft hat sich eine Reaktionsdauer von 15-240 Minuten erwiesen. Vorzugsweise erfolgt die Schwingmahlung deshalb derart, daß die für Arsenopyrit bzw. die Begleitminerale Quarz und Pyrit meßbaren Intensitätsverhältnisse der Röntgenbeugungsreflexe 1/lo kleiner 0,4 sind.

Entsprechend dem Verfahrensschema in Abbildung 1 kann nach der erfindungswesentlichen mechano-chemischen Vorbehandlung mit überwiegend stoßender Beanspruchung durch kontinuierliche Schwingmahlung 2 der Aufschluß metallhaltiger. Arsenopyritkonzentrate mit beliebigen Anteilen silikatischer Gangart und kohlenstoffhaltiger Substanzen 1 z.B. durch Niedrigdrucklaugung 3 mit Schwefelsäure bei Temperaturen von 60°C-120°C, besonders bevorzugt bei 60°-100°C und einem Sauerstoffpartialdruck von vorzugsweise 0,2-10 bar bei einer Reaktionsdauer von 15-240 Minuten derart erfolgen, daß der Arsen- und Eisenanteil vollständig in Lösung 4 überführt wird und sich die Edelmetalle Gold und Silber fast quantitativ im silikatischen, kohlenstoffhaltigen Rückstand 8 anreichern und somit ein Edelmetallkonzentrat bilden. In Gegenwart von Pyrit als zusätzlichem Begleitmaterial werden die Reaktionsbedingungen von diesem bestimmt. Bei der Auflösung handelt es sich um eine exotherme Reaktion, so daß der Prozeß keine Wärmezufuhr benötigt. Da der Sulfidschwefel von Arsenopyrit und Pyrit weitgehend zu Sulfat oxidiert wird, ist im allgemeinen ein Schwefelsäurezusatz bei Kreislaufbetrieb nicht erforderlich. Nach der Trennung fest/flüssig läßt sich das Edelmetallkonzentrat aufgrund des aktivierten Zustandes der kohlenstoffhaltigen Substanz z.B. durch Tempern vorzugsweise bei 500°―600°C entkarbonisieren. Dadurch werden Edelmetallverluste durch Adsorption bei der nachfolgenden Cyanidlaugung weitgehend verhindert. Aus dem entkarbonisierten Konzentrat können Gold und Silber in bekannter Weise durch Cyanidlaugung 10 gewonnen werden.

Im Vergleich zur Cyanidlaugung von abgerösteten Arsenopyritkonzentration, bei denen Laugezeiten bis zu 60 Stunden erforderlich werden können, beträgt die Reaktionsdauer beim erfindungsgemäßen Verfahren für die fast quantitative Extraktion von Gold und Silber aus diesen Konzentraten 3 bis maximal 10 Stunden. Die Gewinnung von Gold und Silber aus den Cyanidlösungen kann z.B. durch den CIP-Prozeß mit anschließender Fällung 11 durch Elektrolyse bzw. durch Zinkmetall erfolgen. Die beim Aufschluß von Arsenopyritkonzentraten anfallenden Lösungen enthalten das gesamte vorlaufende Arsen und Eisen in Form von Fe3+ und As03-/4-lonen 4. Durch Erhöhung des pH-Wertes lassen sich Eisen und Arsen als schwerlösbares Eisenarsenat ausfällen 5, das einer Deponie 6 zugeführt werden beziehungsweise Vorstoff für die Thermische Gewinnung von Arsen sein kann. Die dabei freiwerdende Schwefelsäure wird in die Niedrigdruck-Laugungsstufe 3 rezirkuliert 7.

Die Erfindung wird anhand der folgenden Beispiele erläutert:

### Beispiel 1

Ein pyritfreies Arsenopyrit-Flotationskonzentrat mit:
27,68% As
20,42% Fe
29,30% Si0₂
7,41 % C
410 g Au/t und 35 g Ag/t
   entsprechend einer mineralogischen Zusammensetzung von ca. 60% FeAsS, 30% Si0₂ und 7,4% C wurde in einer Schwingmühle mit überwiegend stoßender Beanspruchung mit einem Energieaufwand von 120 kWh/t mechano-chemisch vorbehandelt. Der Grad der Strukturumwandlungen bzw. der erzeugten Gitterstörungen, ausgedrückt durch das Verhältnis der mittleren Röntgenbeugungsintensitäten vor lo und nach I der mechano-chemischen Vorbehandlung, ergab dabei für Arsenopyrit 0,4 und repräsentativ für die Begleitminerale _{Q}-SiO = 0,4.

Der aufschluß erfolgte in einem Laborautoklaven mit einem Verhältnis zwischen Suspensions- und Gasvolumen von 1:2,5 bei einer Feststoffkonzentration von 150 g/I unter folgenden Reaktionsbedingungen:
Temperatur: 60°C
Sauerstoffdruck: 0,2 bar
H₂S0₄-Anfangskonzentration 140 g/I
Reaktionsdauer: 240 min

Nach der Trennung fest/flüssig wurden folgende Konszentrationen erreicht:

Der stark kohlenstoffhaltige Rückstand wurde zunächst bei 100°C getrocknet und anschließend 60 Minuten in Gegenwart von Luftsauerstoff bei 500°C getempert. Der Rückstand wird dabei vollständig entkarbonisiert. Bezogen auf die Aufgabe konnte für Gold und Silber im silikatischen Rückstand eine Anreicherung um den Faktor 3,4 festgestellt werden. Eine anschließende Cyanidlaugung dieses Edelmetallkonzentrates führte bereits nach einer Laugedauer von 4 Stunden zu einer vollständigen Extraktion von Gold und Silber; ohne Entkarbonisierung treten nach der gleichen Laugedauer Edelmetallverluste bis zu 70% ein.

### Beispiel 2

Das in Beispiel 1 beschriebene pyritfreie Arsenpyrit-Flotationskonzentrat wurde nach gleicher mechano-chemischer Vorbehandlung durch Schwingmahlung mit überwiegend stoßender Beanspruchung in einem Laborautoklaven mit den ebenfalls genannten Relationen der volumina bei einer Feststoffkonzentration von 150 g/I unter folgenden Reaktionsbedingungen aufgeschlossen:
Temperatur: 100°C
Sauerstoffpartialdruck: 10 bar
H₂S0₄-Anfangskonzsentration: 140 g/I
Reaktionsdauer: 60 min

Nach der Trennung fest/flüssig erhaben sich folgende Konzentrationen:

Die Entkarbonisierung erfolgte in diesem Fall bei 600°C über eine Zeitraum von 10 min. Es resultierte ein vollständig dekarbonisiertes Edelmetallkonzentrat, das bei der anschließenden Cyanidlaugung das gleiche günstige Laugeverhalten zeigte.

### Beispiel 3

ein pyrithaltiges Arsenopyrit-Flotationskonzentrat mit:
15,64% As
30,24% Fe
19,80% Si0₂
4,4% C
320 g Au/t + 24 g Ag/t
   entsprechend einer mineralogischen Zusammensetzung von etwa 34% FeAsS, 40% FeS₂, 20% Si0₂ und 4,4% C wurde in einer Schwingmühle mit überwiegend stoßender Beanspruchung mit einem Energieaufwand von 180 kWh/t mechanochemische vorbehaldelt. Der Grad der Strukturumwandlungen bzw. der erzeugten Gitterstörungen, ausgedrückt durch das Verhältnis der mittleren Röntgenbeugungs-

intensitäten I/lo, ergab für Arsenopyrit 0,2 und repräsentativ für die Gangart für a-Si0₂ 0,2. Als Reaktor für den Aufschluß diente ein Laborautoklav mit den in den vorstehenden Beispielen angegebenen Volumenverhältnissen. Die Feststoffkonzentration betrug wiederum 150 g/i. Es wurde bei folgenden Reaktionsbedingungen gearbeitet:
Temperatur: 110°C
Sauerstoffpartialdruck: 15 bar
Ein-H₂S0₄-Konzentration: baut sich während der Reaktion auf
Reaktionsdauer: 30 min

Nach der Trennung fest/flüssig wurde folgendes Ausbringen erzielt:

Die Entkarbonisierung des edelmetallreichen Rückstandes erfolgte 15 min im Luftstrom bei 600°C. Es wurde ein Anreicherungsgrad für gold und Silber von 5,05 festgestellt. Die Laugung dieses Edelmetallkonzentrates mit NaCN ermöglichte nach einer Reaktionsdauer von 5 Stunden eine vollständige Extraktion von Gold und Silber.

### Beispiel 4

Das in Beispiel 3 gekennzeichnete und mechano-chemisch durch Schwingmahlung mit überwiegend stoßender Beanspruchung in gleicher Weise vorbehandelte pyrithaltige Arsenopyrit-Flotationskonzentrat wurde im Laborautoklaven bei einem Feststoffgehalt der Suspension von 150 g/I unter folgenden Bedingungen aufgeschlossen:
Temperatur: 120°C
Sauerstoffpartialdruck: 20 bar
Eine-H₂S0₄-Konzentration: baut sich während der Reaktion auf
Reaktionsdauer: 15 min

Nach der Trennung fest/flüssig ergab sich folgendes Ausbringen:

Die Entkarbonisierung erfolgte wiederum bei 600°C. Das bei der Cyanidlaugung bei allen vorhergehenden Beispielen beschriebene ausgezeichnete Reaktionsverhalten wurde bestätigt.

## Patentansprüche

1. Verfahren zur naßchemischen Gewinnung von Gold und Silber aus pyritfreien Erzkonzentraten, insbesondere Arsenopyritkonzentraten, die neben silikatischer Gangart insbesondere kohlenstoffhaltige Substanzen führen mittels Cyanidlaugungs des karbonfreien Rückstandes des sauren Aufschlusses und anschließender Fällung der Edelmetalle, dadurch gekennzeichnet, daß die die Erzkonzentrate nach einer mechano-chemischen Behandlung mit überwiegend stoßender Beanspruchung mit einem Energieaufwand von 50-500 kWh/t Erzkonzentrat mit Schwefelsäure bei einer Reaktionsdauer von 15 minuten - 6 Stunden und Temperaturen von 50°-150°C in Gegenwart von Sauerstoff mit einem Partialdruck von 0,2-20 bar oxidierend in einer Stufe aufgeschlossen, werden, wobei der Arsen- und Eisenanteil fast vollständig in Lösung überführt wird, während sich Gold, Silber und kohlenstoffhalitige Substanzen fast vollständig im silikatischen Rückstand, der bei Temperaturen von 400°―1000°C dekarbonisiert wird, anreichern.

2. Verfahren zur naßchemischen Gewinnung von Gold und Silber aus pyrithaltigen Erzkonzentraten, insbesondere Arsenopyritkonzentraten, die neben silikatischer Gangart insbesondere kohlenstoffhaltige Substanzen führen mittels Cyanidlaugungs des karbonfreien Rückstandes des sauren Aufschlusses und anschließender Fällung der Edelmetalle, dadurch gekennzeichnet, daß die die Erzkonzentrate nach einer mechano-chemischen Behandlung mit überwiegend stoßender Beanspruchung mit einem Energieaufwand von 50-500 kWh/t Erzkonzentrat bei Temperaturen von 50°-150°C und einer Reaktionsdauer von 15 Minuten - 6 Stunden in Gegenwart von Sauerstoff mit einem Partialdruck mit 0,2-20 bar oxidierend in einer Stufe aufgeschlossen werden, wobei der Arsen- und Eisenanteil fast vollständig in Lösung überführt wird, während sich Gold, Silber und kohlenstoffhalitige Substanzen fast vollständig im silikatischen Rückstand, der bei Temperaturen von 400°-1000°C dekarbonisiert wird, anreichern.

3. Verfahren zur naßchemischen Gewinnung eines hochgold- und hochsilberhaltigen, eisen-, arsen-und kohlenstofffreien silikatischen Konzentrates aus pyritfreien Arsenopyritkonzentraten, die neben silikatischer Gangart insbesondere kohlenstoffhaltige Substanzen führen, dadurch gekennzeichnet, daß die Arsenopyritkonzentrate nach einer mechano-chemischen Behandlung mit überwiegend stoßender Beanspruchung mit einem Energieaufwand von 50-500 kWh/t Erzkonzentrat mit Schwefelsäure bei einer Reaktionsdauer von 15 Minuten - 6 Stunden bei Temperaturen von 50°-150°C in Gegenwart von Sauerstoff mit einem Partialdruck von 0,2-20 bar oxidierend in einer Stufe aufgeschlossen werden, wobei der Arsen- und Eisenanteil fast vollständig in Lösung überführt wird, während sich Gold, Silber und kohlenstoffhaltige Substanzen fast vollständig im silikatischen Rückstand anreichern, aus dem der Kohlenstoff durch Erhitzen bei Temperaturen von 400°―1000°C entfernt wird.

4. Verfahren zur naßchemischen Gewinnung eines hochgold und hochsilberhaltigen, eisen-, arsen-und kohlenstofffreien silikatischen Konzentrates aus pyrithaltigen Arsenopyritkonzentraten, die neben silikatischer Gangart insbesondere kohlenstoffhaltige Substanzen führen, dadurch gekennzeichnet, daß die Arsenopyritkonzentrate nach einer mechano-chemischen Behandlung mit überwiegend stoßender Beanspruchung mit einem Energieaufwand von 50-500 kWh/t Erzkonzentrat bei einer Reaktionsdauer von 15 Minuten - 6 Stunden bei Temperaturen von 50°-150°C in Gegenwart von Sauerstoff mit einem Partialdruck von 0,2-20 bar oxidierend in einer Stufe aufgeschlossen werden, wobei der Arsen- und Eisenanteil fast vollständig in Lösung überführt wird, während sich Gold, Silber und kohlenstoffhaltige Substanzen fast vollständig im sililatischen Rückstand anreichern, aus dem der Kohlenstoff durch Erhitzen bei Temperaturen von 400°-1000°C entfernt wird.

5. Verfahren nach einem der Ansprüche 1-4 dadurch gekennzeichnet daß die Erzkonzentrate durch Schwingmahlung mit überwiegend stoßender Beanspruchung aufschlußfähig mechano-chemisch behandelt werden.

6. Verfahren nach einem der Ansprüche 1-5 dadurch gekennzeichnet daß die Dauer des oxidierenden Aufschlusses 15-240 Minuten beträgt.

7. Verfahren nach einem der Ansprüche 1-6 dadurch gekennzeichnet daß für die mechano-chemische Behandlung mit überwiegend stoßender Beanspruchung energie von 100-300 kWh/t Erzkonzentrat benötigt wird.

8. Verfahren nach einem der Ansprüche 1-7 dadurch gekennzeichnet, daß der oxidierende Aufschluß bei Temperaturen zwischen 60° und 100°C erfolgt.

9. Verfahren nach einem der Ansprüche 1-8 dadurch gekennzeichnet, daß der oxidierende Aufschluß bei Sauerstoffniederdruck im Bereich zwischen 0,2-10 bar durchgeführt wird.

10. Verfahren nach einem der Ansprüche 1-7 oder 9 dadurch gekennzeichnet, daß der oxidierende Aufschluß bei erhöhten Temperaturen zwischen 100° und 120°C strattfindet.

11. Verfahren nach einem der Ansprüche 1-8 oder 10 dadurch gekennzeichnet, daß der oxidierende Aufschluß bei Niederdruck im Bereich zwischen 10 und 20 bar Sauerstoffpartialdruck erfolgt.

12. Verfahren nach einem der Ansprüche 1-11 dadurch gekennzeichnet, daß der dekarbonisierte silikatische, gold- und silberhaltige Rückstand einer Cyanidlaugung für die Dauer von 3-10 Stunden unterworfen wird.

13. Verfahren nach einem der Ansprüche 1-12 dadurch gekennzeichnet, daß die nach dem Aufschluß anfallenden edelmetallhaltigen silikatischen Rückstände bei Temperaturen zwischen 500° und 600°C entkarbonisiert werden.

## Revendications

1. Procédé d'extraction chimique par voie humide de l'or et de l'argent de concentrés de minerai dépourvus de pyrite, en particulier de concentrés d'arséniopyrite, qui contiennent, outre une gangue de silicate, en particulier des substances contenant du carbone, au moyen d'une cyanuration du résidu dépourvu de carbone de la désagrégation acide et d'une précipitation consécutive des métaux nobles, caractérisé en ce que les concentrés de minerai, après un traitement mécanique et chimique avec une sollicitation principalement par secousses avec une dépense d'énergie de 50 à 500 kWh/t de concentré de minerai, sont soumis à une désagrégation oxydante par l'acide sulfurique en une étape pendant une durée de réaction de 15 minutes à 6 heures à des températures de 50 à 150°C en présence d'oxygène ayant une pression partielle de 0,2 à 20 bar, de sorte que la fraction constituée par l'arsenic et le fer passe presque totalement en solution tandis que l'or, l'argent et les substances contenant du carbone s'accumulent presque totalement dans le résidu de silicate qui est décarburé à des températures de 400 à 1000°C.

2. Procédé d'extraction chimique par voie humide de l'or et de l'argent de concentrés de minerai contenant de la pyrite, en particulier de concentrés d'arséniopyrite, qui contiennent, outre une gangue de silicate, en particulier des substances contenant du carbone, au moyen d'une cyanuration du résidue dépourvu de carbone de la désagrégation acide et d'une précipitation consécutive des métaux nobles, caractérisé en ce que les concentrés de minerai, après un traitement mécanique et chimique avec une sollicitation principalement par secousses avec une dépense d'énergie de 50 à 500 kWh/t de concentré de minerai, sont soumis à une désagrégation oxydante par l'acide sulfurique en une étape pendant une durée de réaction de 15 minutes à 6 heures à des températures de 50 à 150°C présence d'oxygène ayant une pression partielle de 0,2 à 20 bar, de sorte que la fraction constituée par l'arsenic et le fer passe presque totalement en solution tandis que l'or, l'argent et les substances contenant du carbone s'accumulent presque totalement dans le résidu de silicate qui est décarburé à des températures de 400 à 1000°C.

3. Procédé d'extraction chimique par voie humide d'un concentré de silicate à haute teneur en or et en argent dépourvu de fer, d'arsenic et de carbone, de concentrés d'arséniopyrite dépourus de pyrite, qui contiennent, outre une gangue de silicate, en particulier des substances contenant du carbone, caractérisé en ce que les concentrés d'arséniopyrite, après un traitement mécanique et chimique avec une sollicitation principalement par secousses avec une dépense d'énergie de 50 à 500 kWh/t de concentré de minerai, sont soumis à une désagrégation oxydante par l'acide sulfurique en une étape pendant une durée de réaction de 15 minutes à 6 heures à des températures de 50 à 150°C en présence d'oxygène ayant une pression partielle de 0,2 à 20 bar, de sorte que la fraction constituée par l'arsenic et le fer passe presque totalement en solution tandis que l'or, l'argent et les substances contenant du carbone s'accumulent presque totalement dans le résidu de silicate duquel le carbone est retiré par chauffage à des températures de 400 à 1000°C.

4. Procédé d'extraction chimique par voie humide d'un concentré de silicate à haute teneur en or et en argent, dépourvu de fer, d'arsenic et de carbone, de concentrés d'arséniopyrite contenant de la pyrite, qui contiennent, outre une gangue de silicate, en particulier des substances contenant du carbone, caractérisé en ce que les concentrés d'arséniopyrite, après un traitement mécanique et chimique avec une sollicitation principalement par secousses avec une dépense d'énergie de 50 à 500 kWh/t de concentré de minerai, sont soumis à une désagrégation oxydante par l'acide sulfurique en une étape pendant une durée de réaction de 15 minutes à 6 heurs à des températures de 50 à 150°C en présence d'oxygène ayant une pression partielle de 0,2 à 20 bar, de sorte que la fraction constituée par l'arsenic et le fer passe presque totalement en solution tandis que l'or, l'argent et les substances contenant du carbone s'accumulent presque totalement dans le résidu de silicate duquel le carbon est retiré par chauffage à des températures de 400 à 1000°C.

5. Procédé selon l'une des revendications 1 à 4, caractérisé en ce que les concentrées de minerai sont traités d'un façon mécanique et chimique capable de désagrégation par broyage oscillant avec une sollicitation principalement par secousses.

6. Procédé selon l'une des revendications 1 à 5, caractérisé en ce que la durée de la désagrégation oxydante est de 15 à 240 minutes.

7. Procédé selon l'une des revendications 1 à 6, caractérisé en ce qu'une énergie de 100 à 300 kWh/t de concentré de minerai est nécessaire pour le traitement mécanique et chimique avec une sollicitation principalement par secousses.

8. Procédé selon l'une des revendications 1 à 7, caractérisé en ce que la désagrégation oxydante a lieu à des températures comprises entre 60 et 100°C.

9. Procédé selon l'une des revendications 1 à 8, caractérisé en ce que la désagrégation oxydante est réalisée sous une basse pression d'oxygène comprise dans la gamme de 0,2 à 10 bar.

10. Procédé selon l'une des revendications 1 à 7 ou selon la revendication 9, caractérisé en ce que la désagrégation oxydante a lieu à des températures élevées comprises entre 100 et 120°C.

11. Procédé selon l'une des revendications 1 à 8 ou selon la revendication 10, caractérisé en ce que la désagrégation oxydante à lieu à basse pression dans la gamme de 10 à 20 bar de presion partielle d'oxygène.

12. Procédé selon l'une des revendications 1 à 11, caractérisé en ce que le résidu de silicate décarburé contenant de l'or et de l'argent est soumis à une cyanuration pendant une durée de 3 à 10 heurs.

13. Procédé selon l'une des revendications 1 à 12, caractérisé en ce que les résidus de silicate contenant des métaux nobles qui se forment après la désagrégation sont décarburés à des températures comprises entre 500 et 600°C.

## Claims

1. Process for the hydrochemical extraction of gold and silver from pyrite-free ore concentrates, more particularly arsenopyrite concentrates, which leads to both silicate gangue and particularly carbonaceous substances by means of cyanide leaching of the carbon-free residue of the acid digestion and subsequent precipitation of the noble metals, characterised in that after a mechano-chemical treatment with mainly impact stress with an energy input of 50-500 KwH per ton of ore concentrate, the ore concentrate is subjected to an oxidising digestion in one step with sulphuric acid with a reaction time of 15 minutes to 6 hours at temperatures of 50-150⁰C in the presence of oxygen with a partial pressure of 0.2-20 bar, so that the arsenic and iron fractions are substantially completely changed into solution whilst the gold, silver and carbonaceous substances substantially completely enrich the silicate residue which is decarbonized at temperatures of 400-1000⁰C.

2. Process for the hydrochemical extraction of gold and silver from pyrite-containing ore concentrates, particularly arsenopyrite concentrates, which leads to both silicate gangue and particularly carbonaceous substrates by means of cyanide leaching of the carbon-free residue of the acid digestion and subsequent precipitation of the noble metals, characterised in that after a mechano-chemical treatment with mainly impact stress with an energy input of 50-500 kWH per ton of ore concentrate, the ore concentrate is subjected to an oxidising digestion in one step at temperatures of 50-150⁰C and a reaction time of 15 minutes to 6 hours in the presence of oxygen with a partial pressure of 0.2-20 bar, so that the arsenic and iron fractions are substantially completely changed into solution whilst the gold, silver and carbonaceous substances substantially completely enrich the silicate residue which is decarbonized at temperatures of 400-1000°C.

3. Process for the hydrochemical extraction of a gold- and silver-rich, iron-, arsenic- and carbon-free silicate concentrate from pyrid-free arsenopyrite concentrates, which leads to both silicate gangue and carbonaceous substances, characterised in that after a mechano-chemical treatment with mainly impact stress with an energy input of 50-500 KwH per ton of ore concentrate, the arsenopyrite concentrate is subjected to an oxidising digestion in one step with sulphuric acid with a reaction time of 15 minutes to 6 hours at temperatures of 50-150°C in the presence of oxygen with a partial pressure of 0.2-20 bar, so that the arsenic and iron fractions are substantially completely changed into solution whilst the gold, silver and carbonaceous substances substantially completely enrich the silicate residue from which the carbon is removed through heating at temperatures of 400-1000⁰C.

4. Process for the hydrochemical extraction of a gold- and silver-rich, iron-, arsenic- and carbon-free silicate concentrate from pyrite-containing arsenopyrite concentrates, which leads to both silicate gangue and particularly carbonaceous substances, characterised in that after a mechano-chemical treatment with mainly impact stress with an energy input of 50-500 KwH per ton of ore concentrate, the arsenopyrite concentrates are subjected to an oxidising digestion in one step with a reaction time of 15 minutes to 6 hours at temperatures of 50-150°C in the presence of oxygen with a partial pressure of 0.2-20 bar wherein the arsenic and iron fractions are practically completely changed into solution whilst the gold, silver and carbonaceous substances substantially completely enrich the silicate residue from which the carbon is removed through heating at temperatures of 400-1000°C.

5. Process according to one of claims 1-4 characterised in that the ore concentrates are mechano- chemically treated to become digestible by vibratory milling with mainly impact stress.

6. Process according to one of claims 1-5 characterised in that the duration of the oxidizing digestion amounts to 15 to 240 minutes.

7. Process according to one of claims 1-6 characterised in that energy of 100-300 kWH per ton or ore concentrate is required for the mechano-chemical treatment with mainly impact stress.

8. Process according to one of claims 1-7 characterised in that the oxidising digestion is carried out at temperatures between 60° and 100°C.

9. Process according to one of claims 1-8 characterised in that the oxidising digestion is carried out with an oxygen low pressure in the region between 0.2-10 bar.

10. Process according to one of claims 1-7 or 9 characterised in that the oxidising digestion takes place at elevated temperatures between 100 and 120°C.

11. Process according to one of claims 1-8 or 10 characterised in that the oxidizing digestion is carried out at low pressure in the region between 10 and 20 bar oxygen partial pressure.

12. Process according to one of claims 1-11 characterised in that the decarbonized silicate, gold and silver-containing residue is subjected to cyanide leaching for a period of 3 - 10 hours.

13. Process according to one of claims 1-12 characterised in that the noble metal containing silicate residue precipitated after the digestion are decarbonized at temperatures between 500 and 600°C.
